# FASCICULE DE BREVET EUROPEEN

(11) **EP 4 093 519 B1**
(45) Date de publication et mention de la délivrance du brevet: **27.08.2025**
(21) Numéro de dépôt: 21705592.0
(22) Date de dépôt: 21.01.2021
(51) Int. Cl.: A62D 1/06

(54) **COMPOSITION EXTINCTRICE**
FEUERLÖSCHENDE ZUSAMMENSETZUNG
EXTINGUISHING COMPOSITION

(30) Priorité: 22.01.2020 FR 2000603
(43) Date de publication de la demande: 30.11.2022
(73) Titulaire: Aerospace Propulsion Products (A.P.P.) B.V., 4791 RT Klundert (NL)
(72) Inventeur: MARLIN, Frédéric, 33185 LE HAILLAN (FR); DOILLON, Aurélien, R, 33185 LE HAILLAN (FR); SUBERVIE, Daniel, A, 33185 LE HAILLAN (FR)
(74) Mandataire: Cabinet Beau de Loménie
(86) Numéro de dépôt international: PCT/FR2021/050106
(87) Numéro de publication internationale: WO 2021/148754

(56) Documents cités:
- CN-A- 107 754 198
- US-A- 4 078 954
- US-A1- 2014 041 882

## Description

### Domaine Technique

L'invention concerne une composition extinctrice, c'est-à-dire une composition dont la combustion génère un aérosol comprenant des particules capables d'éteindre un incendie.

### Technique antérieure

Des compositions extinctrices sont connues par exemple du document US2014/0041882 et contiennent un oxydant, un réducteur ainsi qu'une résine de phénol-formaldéhyde.

Toutefois, les inventeurs ont constaté que la résine phénol-formaldéhyde utilisée dans ces compositions extinctrices impose des conditions importantes à l'ensemble du cycle de production et de conservation des compositions extinctrices.

Par exemple, la résine phénol-formaldéhyde doit être conservée au froid pour éviter son agglomération, et la température au cours des procédés de préparation des compositions extinctrices ne doit pas dépasser 50°C car la résine risque de se liquéfier si cette température est dépassée. Enfin, la résine peut provoquer un vieillissement accéléré en contact d'autres composants de la composition extinctrice, notamment en présence de l'agent réducteur.

Il est souhaitable de disposer d'une composition extinctrice dénuée des désavantages mentionnés ci-dessus.

### Exposé de l'invention

Ainsi, l'invention concerne, selon un premier de ses aspects, une composition extinctrice comprenant :
- un agent réducteur dicyandiamide présent en une teneur massique comprise entre 10 % et 30 % ;
- un agent oxydant nitrate de métal alcalin ou nitrate de métal alcalino-terreux, l'agent oxydant étant présent en une teneur massique comprise entre 55 % et 75 %; et
- une résine cellulosique présente en une teneur massique comprise entre 5 % et 20 %,
la résine cellulosique étant choisie parmi les polysaccharides.

Une composition extinctrice selon l'invention est caractérisée par sa capacité à éteindre un incendie, lorsqu'elle est placée en contact avec celui-ci.

Dans l'ensemble de la demande, la teneur massique d'un composé dans la composition extinctrice est définie comme le rapport entre la masse dudit composé dans la composition et la masse de la composition entière. La teneur massique est prise avant combustion de la composition extinctrice.

Le dicyandiamide est un composé réducteur dérivé de la guanidine ayant un taux élevé d'azote, et de formule C₂H₄N₄.

Au sens de l'invention, le terme « métal alcalin ou alcalino-terreux » désigne l'ensemble des éléments de la première et de la deuxième colonne de la classification périodique. En particulier, l'agent oxydant peut être choisi parmi le nitrate de sodium, le nitrate de potassium et le nitrate de strontium, ou leurs mélanges.

L'agent oxydant permet, en réagissant avec la résine cellulosique, la production de particules comprenant au moins un métal alcalin ou alcalino-terreux. Par exemple, de telles particules peuvent être des particules de carbonate de métal alcalin et/ou de chlorure de métal alcalin, par exemple K₂CO₃ et/ou KCl. De telles particules peuvent également être des particules de nitrate d'alcalino-terreux, par exemple de Sr(NO₃)₂. Notamment, il a été observé qu'une composition extinctrice conforme à celle décrite ci-dessus est compatible avec un procédé de préparation par voie sèche. En particulier, le taux de particules généré par la combustion d'une composition de l'invention, ainsi que sa capacité à auto-entretenir la combustion à basse pression rend la composition apte à une utilisation en tant que composition extinctrice. En outre, l'emploi d'une résine cellulosique au lieu d'une résine phénol-formaldéhyde permet de disposer d'une composition extinctrice ayant une tenue au vieillissement améliorée.

Dans un mode de réalisation, la teneur massique en résine cellulosique est comprise entre 8 % et 15 %.

Dans un mode de réalisation, l'agent oxydant est le nitrate de potassium.

Une telle caractéristique est avantageuse car le nitrate de potassium est plus disponible commercialement.

Dans un mode de réalisation, une composition selon l'invention peut comprendre en outre un agent endotherme hydroxyde de métal alcalino-terreux, l'agent endotherme étant présent en une teneur massique inférieure ou égale à 5 %. Par exemple, la teneur massique en agent endotherme est comprise entre 1,5 % et 3 %.

Dans un mode de réalisation, l'agent endotherme est l'hydroxyde de magnésium. On ne sort pas du cadre de l'invention si l'agent endotherme est un mélange d'hydroxydes de métaux alcalino-terreux comme par exemple un mélange d'hydroxyde de calcium et d'hydroxyde de magnésium.

Un tel agent endotherme permet d'améliorer encore les capacités d'extinction d'une composition extinctrice de l'invention, car sa libération permet d'abaisser la température du feu et ainsi de l'inhiber plus efficacement.

Dans un mode de réalisation, la teneur massique en agent réducteur est comprise entre 20 % et 30 %.

Les inventeurs ont en effet constaté que cette teneur massique en agent réducteur permet de diminuer davantage encore la température de combustion de la composition extinctrice.

Dans un mode de réalisation, la teneur massique en agent oxydant est comprise entre 60 % et 70 %.

Les inventeurs ont en effet constaté que cette teneur massique en agent oxydant permet de diminuer davantage encore la température de combustion de la composition extinctrice.

Les inventeurs ont en effet constaté qu'en utilisant ces teneurs optimisées en agent réducteur et/ou en agent oxydant, on obtient une température de combustion et un taux de particules comparables à celui de la composition de US 2014/0041882.

Dans un mode de réalisation particulier, la teneur massique en agent réducteur est comprise entre 20 % et 30 %, et la teneur massique en agent oxydant est comprise entre 60 % et 70 %.

Selon un deuxième de ses aspects, l'invention concerne un extincteur d'incendie comprenant un corps contenant une composition telle que définie ci-dessus et un allumeur apte à initier la combustion de la composition.

Selon un troisième de ses aspects, l'invention concerne un procédé d'extinction d'un feu mettant en œuvre l'extincteur décrit ci-dessus et comprenant l'allumage de la composition par un allumeur de sorte à générer un aérosol extincteur, et la projection de cet aérosol sur le feu.

### Description des modes de réalisation

Les inventeurs ont évalué les caractéristiques pertinentes de diverses compositions d'extinction à l'aide du code de calcul Ophélie. Les formulations des compositions d'extinction évaluées et les grandeurs mesurées associées sont fournies dans le tableau 1.

La composition 1 correspond à une composition hors invention.

Les compositions 2 et 3 sont des compositions selon l'invention.

Tc correspond à la température de combustion et OB correspond à la balance en oxygène.

La composition 2 ne diffère de la composition 1 que par la nature de la résine, les teneurs en chacun des autres composants étant identiques.

La composition 2 montre une température de combustion Tc plus élevée et un taux de particules plus faible que la composition 1 mais reste néanmoins apte à être utilisée à titre de composition extinctrice. Elle présente une tenue au vieillissement améliorée par rapport à la composition 1.

La composition 3 présente une teneur en résine cellulosique identique à celle de la composition 2, mais des teneurs en agent oxydant et en agent réducteur optimisées. Ces dernières permettent d'abaisser la température de combustion et à augmenter le taux de particules par rapport à la composition 2, fournissant ainsi une composition extinctrice aux propriétés similaires à celle de la composition 1 hors invention et qui présente une tenue au vieillissement améliorée.

L'expression « compris(e) entre ... et ... » doit se comprendre bornes incluses.

## Revendications

1. Composition extinctrice comprenant :
- un agent réducteur dicyandiamide présent en une teneur massique comprise entre 10 % et 30 % ;
- un agent oxydant nitrate de métal alcalin ou nitrate de métal alcalino-terreux, l'agent oxydant étant présent en une teneur massique comprise entre 55 % et 75 % ; et
- une résine cellulosique présente en une teneur massique comprise entre 5 % et 20 %,
la résine cellulosique étant choisie parmi les polysaccharides.

2. Composition extinctrice selon la revendication 1, comprenant en outre un agent endotherme hydroxyde de métal alcalino-terreux, l'agent endotherme étant présent en une teneur massique inférieure ou égale à 5 %.

3. Composition extinctrice selon la revendication 2 dans laquelle l'agent endotherme est l'hydroxyde de magnésium.

4. Composition extinctrice selon l'une quelconque des revendications 1 à 3, dans laquelle l'agent oxydant est le nitrate de potassium.

5. Composition extinctrice selon l'une quelconque des revendications 1 à 4, dans laquelle la teneur massique en agent réducteur est comprise entre 20 % et 30 %.

6. Composition extinctrice selon l'une quelconque des revendications 1 à 5, dans laquelle la teneur massique en agent oxydant est comprise entre 60 % et 70 %.

7. Extincteur d'incendie comprenant un corps contenant une composition selon l'une quelconque des revendications 1 à 6 et un allumeur apte à initier la combustion de la composition.

8. Procédé d'extinction d'un feu mettant en œuvre l'extincteur selon la revendication 7, comprenant l'allumage de la composition extinctrice par l'allumeur de sorte à générer un aérosol extincteur, et la projection de cet aérosol extincteur sur le feu.

## Patentansprüche

1. Feuerlöschende Zusammensetzung, umfassend:
- ein Reduktionsmittel Dicyandiamid, das in einem Massenanteil zwischen 10 % und 30 % enthalten ist;
- ein Oxidationsmittel Alkalimetallnitrat oder Erdalkalimetallnitrat, wobei das Oxidationsmittel in einem Massenanteil zwischen 55 % und 75 % enthalten ist; und
- ein Celluloseharz in einem Massenanteil zwischen 5 % und 20 %,
wobei das Celluloseharz aus den Polysacchariden ausgewählt ist.

2. Feuerlöschende Zusammensetzung nach Anspruch 1, umfassend ferner ein endothermes Mittel Erdalkalimetallhydroxid, wobei das endotherme Mittel in einem Massenanteil von unter oder gleich 5 % enthalten ist.

3. Feuerlöschende Zusammensetzung nach Anspruch 2, wobei das endotherme Mittel Magnesiumhydroxid ist.

4. Feuerlöschende Zusammensetzung nach einem der Ansprüche 1 bis 3, wobei das Oxidationsmittel Kaliumnitrat ist.

5. Feuerlöschende Zusammensetzung nach einem der Ansprüche 1 bis 4, wobei der Massenanteil des Reduktionsmittels zwischen 20 % und 30 % liegt.

6. Feuerlöschende Zusammensetzung nach einem der Ansprüche 1 bis 5, wobei der Massenanteil des Oxidationsmittels zwischen 60 % und 70 % liegt.

7. Feuerlöscher, umfassend einen Körper, der eine Zusammensetzung nach einem der Ansprüche 1 bis 6 enthält, und einen Zünder, der zum Auslösen der Verbrennung der Zusammensetzung geeignet ist.

8. Verfahren zum Löschen eines Feuers unter Verwendung des Feuerlöschers nach Anspruch 7, umfassend das Zünden der feuerlöschenden Zusammensetzung durch den Zünder derart, dass ein Löschaerosol erzeugt wird, und das Sprühen dieses Löschaerosols auf das Feuer.

## Claims

1. An extinguishing composition comprising:
- a dicyandiamide reducing agent in a content of between 10 and 30 wt.%;
- an alkali metal nitrate or alkaline-earth metal nitrate oxidizing agent, the content of the oxidizing agent being between 55 and 75 wt. %; and
- a cellulose resin in a content of between 5 and 20 wt. %,
the cellulose resin being chosen from among polysaccharides.

2. The extinguishing composition according to claim 1, additionally comprising an alkaline-earth metal hydroxide endothermic agent, the content of the endothermic agent being less than or equal to 5 wt. %.

3. The extinguishing composition according to claim 2, wherein the endothermic agent is magnesium hydroxide.

4. The extinguishing composition according to any of claims 1 to 3, wherein the oxidizing agent is potassium nitrate.

5. The extinguishing composition according to any of claims 1 to 4, wherein the content of reducing agent is between 20 and 30 wt.%

6. The extinguishing composition according to any of claims 1 to 5, wherein the content of oxidizing agent is between 60 and 70 wt.%.

7. A fire extinguisher comprising a body containing a composition according to any of claims 1 to 6 and ignition means able to initiate combustion of the composition.

8. A fire extinguishing method using the extinguisher according to claim 7, comprising ignition of the extinguishing composition by the ignition means to generate an extinguishing aerosol, and spraying of this extinguishing aerosol onto the fire.
